# FASCICULE DE BREVET EUROPEEN

(11) **EP 0 143 727 B1**
(45) Date de publication et mention de la délivrance du brevet: **24.06.1987**
(21) Numéro de dépôt: 84420198.8
(22) Date de dépôt: 27.11.1984
(51) Int. Cl.: C22C 21/00

(54) **Alliages à base d'aluminium présentant une grande stabilité à chaud**
Legierungen auf Aluminiumbasis mit guter Härteerhaltung bei Hochtemperatur
Aluminium-based alloys having a high heat stability

(30) Priorité: 29.11.1983 FR 8319434
(43) Date de publication de la demande: 05.06.1985
(73) Titulaire: CEGEDUR SOCIETE DE TRANSFORMATION DE L'ALUMINIUM PECHINEY, 75008 Paris (FR)
(72) Inventeur: Dermarkar, Salim, F-38100 Grenoble (FR)
(74) Mandataire: Séraphin, Léon

## Description

L'invention concerne des alliages à base d'Al présentant une grande stabilité à chaud.

On connaît des alliages à base d'AI qui présentent une bonne stabilité à chaud, en particulier ceux décrits dans la demande de brevet français FR 2 190 553 ou le brevet US 4 347 076. Dans la demande française, sont décrits des alliages à base d'AI contenant de 3 à 15% (en poids) d'élément de transition appartenant au groupe Ti, V, Cr, Mn, Co, Ni, Fe, Zr, Nb et Mo. Cependant, ceux-ci ne conservent qu'une dureté inférieure à 190 unités Vickers, pour des durées de maintien de 1 semaine à des températures inférieures ou égales à 400°C.

Dans le brevet US 4 347 076 sont décrits des alliages à base d'Al contenant de 5 à 16% (en poids) d'éléments de transition du groupe Fe, Cr, Ni, Co, Mn, V, Ti, Zr, Mo, W et B avec Mn + V + Ti + Zr + Mo + W K 5% et B K 1 %. Ces alliages n'atteignent que des duretés inférieures à 240 unités Vickers après un traitement de 1 h 30 mn à 400°C.

L'invention concerne des alliages d'Al dont la stabilité à chaud est notablement supérieure. Les alliages selon l'invention contiennent, outre l'Al et les impuretés d'élaboration inévitables, au moins de 5 à 20% (en poids) de Fe, et plus de 0,05% Ni et 0,5% Mo.

Il a été trouvé que la somme des teneurs en Ni + Mo ne doit pas excéder 8%, de manière à ne pas dépasser la capacité de rétention des éléments d'alliages lors d'une solidification rapide (> 10⁴ °C/seconde) de l'alliage. De plus, le rapport % Mo/% Ni doit être supérieur à 0,5 pour obtenir la stabilité à chaud désirée. Cette stabilité est très largement supérieure à celle que pourrait conférer une addition séparée de Ni ou de Mo; ce point sera illustré par des exemples.

On peut ajouter à cette composition de base un (ou plusieurs) autre(s) élément(s) réfractaire(s) du groupe Mn, Si, Ti, Hf, Zr, Nb, V, pour une teneur globale inférieure à 5% en poids.

Les alliages de compositions préférentielles comportent individuellement ou en combinaison de 5 à Mo 10% Fe, un rapport 0,5 ≤ - K 2 et/ou une teneur Ni en Mo ≥ 1%.

Ces alliages obtenus par solidification rapide (> 10⁴ °C/seconde), par tout moyen connu, présentent à l'état brut de solidification soit une structure monophasée (solution solide sursaturée à base d'AI) soit une structure particulière constituée de cette solution solide à base d'Al et d'une fine précipitation de type eutectoïde, d'une phase (que nous appele- rons µ) d'aspect filiforme dont la largeur, sur coupe micrographique, est de l'ordre de 5 à 50 nm. Cette phase µ, contient au moins 1 % en poids de Ni et 1 % de Mo. Cette phase µ, microcristalline possède les distances interréticulaires suivantes:
0,38 - 0,203 à 0,211 - 0,147 - 0,125 - 0,107 nm

sa structure étant probablement cubique complexe. La taille des cristallites de cette phase µ, est de l'ordre de 1 nm ce qui se traduit par l'existence de plusieurs anneaux larges et diffus sur les clichés de diffraction électronique. Les distances interréticulaires sont les distances de divers plans d'atomes du réseau cristallin, déterminées par radiocristallographie.

Cette précipitation est particulièrement stable lors des maintiens à chaud, ce qui explique les propriétés ainsi obtenues. Lors de ces maintiens, la phase µ, se décompose progressivement en plaquettes semico- hérentes (phase µ') puis en globules incohérents ayant la structure du composé AlgFeNi.

L'invention sera mieux comprise à l'aide des exemples suivants et figures suivantes:
La figure 1 représente l'évolution de la dureté des alliages après maintien de 10 mn à diverses températures.
La figure 2 représente, au grossissement 31000, la microstructure de l'alliage 8 après maintien de 10 mn à 400°C.
La figure 3 représente, au grossissement 31000, la microstructure de l'alliage 4 après maintien de 10 mn à 400°C.

### Exemples

Les alliages dont les compositions pondérales sont reportées au tableau 1, ont été élaborés sous forme de ruban 1 à 5 mn x 20 à 40 µm, par solidification rapide sur une roue de coulée en acier, animée d'une vitesse tangentielle de 45 m/seconde.

Ces alliages ont été portés 10 mn à différentes températures, entre 300 et 500°C et les mesures de microdureté Vickers sous 10 g ont été effectuées. Les résultats (moyenne de 6 essais) en sont reportés au tableau Il et représentés graphiquement sur la figure 1.

On peut constater que les alliages 2, 7, 8 qui sont hors du domaine de l'invention présentent une stabilité à chaud médiocre, relativement aux autres alliages conformes à l'invention. De plus, comme le montrent les essais effectués sur l'alliage 7 (et 8), une quantité minimale de nickel (et de Mo) est indispensable pour obtenir les bonnes propriétés de résistance à chaud: les compositions préférentielles (4, 5, 6) présentent les caractéristiques à chaud optimales.

Le tableau III donne les caractéristiques de résistance à chaud pour des maintiens de plus longue durée des alliages (4 à 6) à 400°C.

On remarque que sur les figures 2 et 3, pour une même température de maintien, l'alliage 4 présente une précipitation en plaquettes semi-cohérentes alors que dans l'alliage 8, la précipitation est déjà constituée de globules incohérents de phase type Al₉FeNi. La stabilité thermique de l'alliage 4 est associée à la cinétique de décomposition plus lente observée sur cet alliage.

Les alliages selon l'invention pourront être utilisés pour des parties de turbomachines fonctionnant à des températures inférieures à 350°C pendant d'assez longues durées ou fonctionnant à température plus élevée pendant des durées assez courtes (corps de missiles).

Ils peuvent également être utilisés sous forme de revêtement sur des substrats de nature différente, et, éventuellement durcis par traitement laser ou bombardement électronique.

## Revendications

1. Alliage à base d'Al caractérisé en ce qu'il contient (en poids %) et éventuellement jusqu'à 5% au total d'un (ou plusieurs) élément(s) du groupe Si, Mn, Ti, Hf, Zr, V, Nb, reste AI et impuretés inévitables.

2. Alliage selon la revendication 1, caractérisé en ce que
5 ≤ Fe ≤ 10.

3. Alliage selon l'une des revendications 1 ou 2, caractérisé en ce que
Mo/Ni ≤ 2.

4. Alliage selon l'une des revendications 2 à 3, caractérisé en ce que
Mo ≥ 1.

5. Alliage selon l'une des revendications 1 à 4, caractérisé en ce qu'à l'état brut de solidification, la structure est une solution solide sursaturée à base d'Al.

6. Alliage selon l'une des revendications 1 à 4, caractérisé en ce qu'il comporte à l'état brut de solidification, outre la solution solide, une phase cristalline dont les distances interréticulaires déterminées à partir de clichés de diffraction sont:
0, 38 - 0,203 à 0,211 - 0,147 - 0,125 - 0,107 nm.

7. Alliage selon la revendication 6, caractérisé en ce que la phase cristalline contient au moins 1 % en poids de Ni et 1 % en poids de Mo.

8. Alliage selon l'une des revendications 6 ou 7, caractérisé en ce qu'à l'état brut de solidification, la grosseur des grains de la phase cristalline est de l'ordre de 1 nm.

9. Alliage selon la revendication 8, caractérisé en ce que la phase microcristalline forme un réseau filiforme dont la largeur, sur coupe micrographique, est comprise entre 5 et 50 nm.

10. Procédé d'obtention d'un alliage suivant l'une des revendications 1 à 9, caractérisé en ce que la vitesse de solidification est supérieure à 10⁴ °C/seconde.

## Patentansprüche

1. Legierung auf AI-Basisi, dadurch gekennzeichnet, dass sie (in Gewichts-%) und gegebenenfalls bis zu insgesamt 5% eines (oder mehrerer) Elements (Elemente) der Gruppe Si, Mn, Ti, Hf, Zr, V, Nb, Rest AI und unvermeidliche Verunreinigungen enthält.

2. Legierung nach dem Anspruch 1, dadurch gekennzeichnet,
dass 5 ≤ Fe ≤ 10.

3. Legierung nach einem der Ansprüche 1 oder 2, dadurch gekennzeichnet,
dass Mo/Ni ≤ 2.

4. Legierung nach einem der Ansprüche 1 bis 3, dadurch gekennzeichnet,
dass Mo ≥ 1.

5. Legierung nach einem der Ansprüche 1 bis 4, dadurch gekennzeichnet, dass das Gefüge im rohen Erstarrungszustand eine übersättigte feste Lösung auf AI-Basis ist.

6. Legierung nach einem der Ansprüche 1 bis 4, dadurch gekennzeichnet, dass sie im rohen Erstarrungszustand ausser der festen Lösung eine kristalline Phase aufweist, deren aufgrund von Beugungsbildern bestimmten Zwischengitterabstände sind:
0,38-0,203bis0,211 0,147 -0,125 -0,107 nm.

7. Legierung nach dem Anspruch 6, dadurch gekennzeichnet, dass die kristalline Phase wenigstens 1 Gewichts-% Ni und 1 Gewichts-% Mo enthält.

8. Legierung nach einem der Ansprüche 6 oder 7, dadurch gekennzeichnet, dass die Grösse der Körner der kristallinen Phase in der Grössenordnung von 1 nm ist.

9. Legierung nach dem Anspruch 8, dadurch gekennzeichnet, dass die mikrokristalline Phase ein fadenförmiges Netz bildet, dessen Breite im Mikroschliffbild im Bereich von 5 bis 50 nm liegt.

10. Verfahren zum Erhalten einer Legierung nach einem der Ansprüche 1 bis 9, dadurch gekennzeichnet, dass die Erstarrungsgeschwindigkeit über 10⁴ °C/Sekunde ist.

## Claims

1. An Al-based alloy characterised in that it contains (in percent by weight): and optionally up to 5% in total of one (or more) element(s) from the group Si, Mn, Ti, Hf, Zr, V and Nb, the remainder being Al and inevitable impurities.

2. An alloy according to claim 1, characterised in that
5 ≤ Fe ≤ 10.

3. An alloy according to one of claims 1 and 2, characterised in that
Mo/Ni ≤ 2.

4. An alloy according to one of claims 1 to 3, charactersied in that
Mo ≥ 1.

5. An alloy according to one of claims 1 to 4, characterised in that in the crude state of solidification, the structure is a supersaturated solid Al-based solution.

6. An alloy according to one of claims 1 to 4, characterised in that in the crude state of solidification, besides the solid solution, it also includes a crystalline phase in which the interreticular distances as determined from diffraction plates are:
0.38-0.203 to 0.211 -0.147-0.125-0.107 nm.

7. An alloy according to claim 6, characterised in that the crystalline phase contains at least 1 % by weight of Ni and 1 % by weight of Mo.

8. An alloy according to one of claims 6 and 7, characterised in that in the crude state of solidification, the size of the grains of the crystalline phase is of the order of 1 nm.

9. An alloy according to claim 8, characterised in that the micro-crystalline phase forms a filiform system whose width, in a micrographic section, is between 5 and 50 nm.

10. A process for producing an alloy according to one of claims 1 to 9, characterised in that the rate of solidification is higher than 10⁴ °C/second.
